# EUROPÄISCHE PATENTANMELDUNG

(11) **EP 4 752 240 A1**
(43) Veröffentlichungstag der Anmeldung: **03.06.2026**
(21) Anmeldenummer: 24216506.6
(22) Anmeldetag: 29.11.2024
(51) Int. Cl.: C21D 9/04, C22C 38/02, C22C 38/04, C22C 38/22, C22C 38/24, C22C 38/28, C22C 38/32

(54) **GLEISTEIL FÜR SCHIENENFAHRZEUGE AUS EINEM NIEDRIGLEGIERTEN STAHL**

(71) Anmelder: voestalpine Rail Technology GmbH, 8700 Leoben (AT)
(72) Erfinder: KAMMERHOFER, Christian, 8700 Leoben (AT); BRANTNER, Hans-Peter, 8700 Leoben (AT)
(74) Vertreter: SONN Patentanwälte GmbH & Co KG

(57) **Zusammenfassung**

Gleisteil, insbesondere Schiene für Schienenfahrzeuge aus einem niedriglegierten Stahl, wobei der Schienenkopf des Gleisteils ein Gefüge umfassend 5-15 Vol.-% Austenit und 85-95 Vol.-% karbidfreien Bainit aufweist, wobei die Summe aus Austenit und karbidfreiem Bainit mindestens 98 Vol.-% beträgt, wobei der karbidfreie Bainit aus oberem Bainit besteht und in einer lichtmikroskopischen Messung in einer Tiefe von bis zu 15 mm unter der Schienenkopfoberfläche der Flächenanteil der granularen Gefügeausprägung 50-80% und jener der lamellaren Gefügeausprägung 20-50% beträgt, wobei ein niedriglegierter Stahl mit der folgenden Richtanalyse eingesetzt ist: 0,14-0,20 Gew.-% C, 0,90-1,10 Gew.-% Si, 1,40-1,80 Gew.-% Mn, 0,10-0,25 Gew.-% Cr und 0,06-0,10 Gew.-% Mo.

## Beschreibung

Die Erfindung betrifft ein Gleisteil, insbesondere eine Schiene für Schienenfahrzeuge aus einem niedriglegierten Stahl.

Die Erfindung betrifft weiters ein Verfahren zur Herstellung eines Gleisteils aus einem warmgewalzten Profil.

In jüngster Zeit werden das Gewicht der transportierten Lasten im Schienenverkehr und die Fahrgeschwindigkeit stetig erhöht, um die Effizienz des Schienentransports zu erhöhen. Eisenbahnschienen unterliegen daher erschwerten Betriebsbedingungen und müssen daher eine höhere Qualität haben, um den höheren Belastungen standzuhalten. Konkrete Probleme zeigen sich in einer starken Zunahme des Abriebs insbesondere der in Bögen montierten Schienen und durch das Auftreten von Materialermüdungsschäden, die sich vor allem an der Fahrkante entwickeln, die den Hauptkontaktpunkt der Schiene mit den Rädern im Bogen darstellt. Dies führt zu Rollkontaktermüdungsschäden (RCF - rolling-contactfatigue). Beispiele für RCF-Oberflächenschäden sind z.B. Schlupfwellen und Verriffelungen (Wellenbildung), Headchecks (Abrollermüdungen), Spalling (Abplatzungen), und Squats (plastische Oberflächenverformungen). Squats entstehen vorwiegend an der Lauffläche, vermehrt in der Geraden als auch im Bogen und stellen für viele Bahnbetreiber aktuell das Hauptproblem bei Schienenschädigungen dar. Grund ist, dass Squats erst in einem sehr späten Stadium detektiert werden können und dann die Schädigung schon so weit fortgeschritten ist, dass ein Schienentausch und damit eine Streckensperre notwendig sind. Diese Schädigungen der Oberfläche sorgen für eine verkürzte Schienenlebensdauer, erhöhte Lärmemissionen und Betriebsbehinderungen. Das vermehrte Auftreten der Fehler wird zudem durch die stetig wachsenden Verkehrslasten beschleunigt. Die unmittelbare Folge dieser Entwicklung ist ein erhöhter Instandhaltungsbedarf der Schienen. Der steigende Instandhaltungsbedarf steht jedoch im Widerspruch zu den immer kleiner werdenden Instandhaltungsfenstern. Höhere Zugdichten verringern die Zeiträume, in denen Schienen bearbeitet werden können, mehr und mehr.

Ein weiteres Phänomen, das im Zusammenhang mit der Schädigung von Eisenbahnschienen auftritt, wird als "White Etching Layer" (WEL) bezeichnet. Es handelt sich dabei um eine sehr harte, aber spröde Schicht an der Oberfläche der Schiene, die sich durch die Einwirkung von hohen Kontaktspannungen und Reibung zwischen Rad und Schiene bildet. Das kann beispielsweise im Zuge von aggressivem Schienenschleifen auftreten, aber auch durch hohe Traktionskräfte von Hochleistungs-Triebfahrzeuge mit Traktionssteuerung bzw. Betriebspunkt nahe dem Kraftschlussmaximum ausgelöst werden. WEL entstehen durch eine Kombination aus hohen Kontaktspannungen, Reibung und plastischer Verformung an der Schienenoberfläche. Die hohen lokalen Temperaturen und Verformungen führen zu einer Phasenumwandlung und lokalen Gefügeveränderung des Schienenmaterials. WEL bestehen aus einer sehr feinkörnigen, nanokristallinen Mikrostruktur mit einer hohen Dichte an Gitterdefekten. Dadurch weist WEL eine sehr hohe Härte auf, oft deutlich über 1000 HV (Vickershärte). Diese hohe Härte geht jedoch mit einer erhöhten Sprödigkeit einher, was die Schicht anfällig für Rissbildung und Abplatzen macht, insbesondere unter den zyklischen Belastungen des Schienenverkehrs. Risse können sich ausbreiten und zum Abplatzen von WEL-Fragmenten führen, was den Verschleiß beschleunigt und die Schienenoberfläche nachhaltig schädigt. WEL können außerdem die Initiierung und Ausbreitung von Rollkontaktermüdungsrissen beeinflussen. Risse, die in den WEL entstehen, können sich in das darunterliegende Schienenmaterial ausbreiten und zu Ausbrüchen oder Schienenbrüchen führen.

Die genannten Schäden können zwar im Frühstadium durch Schleifen beseitigt werden, jedoch ist die Schiene bei starker Schädigung zu tauschen. Es hat in der Vergangenheit daher nicht an Versuchen gefehlt, sowohl den Verschleißwiderstand als auch den Widerstand gegen RCF-Schädigungen zu verbessern, um den Lebenszyklus der Schienen zu erhöhen. Dies erfolgte u.a. durch die Einführung und Verwendung bainitischer Schienenstähle.

Bainit ist ein Gefüge, das bei der Wärmebehandlung von kohlenstoffhaltigem Stahl durch isotherme Umwandlung oder kontinuierliche Abkühlung entstehen kann. Bainit bildet sich bei Temperaturen und Abkühlgeschwindigkeiten, die zwischen denen für die Perlit- bzw. Martensitbildung liegen. Anders als bei der Bildung von Martensit sind hier Umklappvorgänge im Kristallgitter und Diffusionsvorgänge gekoppelt, wodurch verschiedene Umwandlungsmechanismen möglich werden. Aufgrund der Abhängigkeit von Abkühlungsgeschwindigkeit, Kohlenstoffgehalt, Legierungselementen und der daraus resultierenden Bildungstemperatur, besitzt der Bainit kein charakteristisches Gefüge. Bainit besteht, ebenso wie Perlit, aus den Phasen Ferrit und Zementit (Fe₃C), unterscheidet sich aber vom Perlit in Form, Größe und Verteilung. Grundsätzlich wird Bainit in zwei Hauptgefügeformen unterschieden, dem oberen Bainit und dem unteren Bainit.

Aus der AT 407057 B ist ein Schienenwerkstoff bekannt, bei dem eine Gefügeumwandlung von Austenit ausdrücklich nur im Bereich der unteren Bainitstufe gebildet wird, sodass das profilierte Walzgut eine Härte von mindestens 350 HB, insbesondere 450-600 HB erhält.

Ein bainitisches Grundgefüge kann auch mit höheren Legierungsbestandteilen, wie z.B. mit einem hohen Chromgehalt von 2,2 bis 3,0 Gew.-% erreicht werden, wie dies in den Schriften DE 102006030815 A1 und DE 102006030816 A1 beschrieben ist. Der hohe Anteil an Legierungsbestandteilen führt jedoch zu unerwünscht hohen Kosten und einer aufwendigen Schweißtechnik. Auch die DE 202005009259 U1 beschreibt ein bainitisches hochfestes Gleisteil aus einem hochlegierten Stahl, insbesondere mit hohen Legierungsanteilen von Mn, Si und Cr. Bei einem derartigen hochlegierten Stahl kann die Bainitbildung in einfacher Weise durch Abkühlung an ruhender Luft erwirkt werden. Bei niedriglegierten Stählen hingegen ist eine Bainitbildung nur dann möglich, wenn eine gesteuerte Abkühlung vorgenommen wird.

Dementsprechend beschreibt beispielsweise die DE 1533982 ein Verfahren zur Wärmebehandlung von Schienen, bei dem die noch Walztemperatur aufweisende Schiene nach dem Verlassen des Walzgerüstes mit einer Hebevorrichtung aufgenommen wird und mit dem Schienenkopf nach unten in ein auf konstanter Temperatur gehaltenes Fließbett eingetaucht und dort abgekühlt wird, wobei eine bainitische Gefügeausbildung dadurch erreicht wird, dass die Fließbett-Temperatur zwischen 380 und 460 °C gewählt wird und die Schiene im Fließbett in Abhängigkeit von dessen Temperatur zwischen 300 und 900 Sekunden belassen wird.

Eine weitere Herstellung von hochfesten Schienen aus niedrig legierten Stählen mit Bainitstrukturen für die Erreichung einer besseren Beständigkeit gegen Ermüdungsschäden durch Rollkontakt ist aus der EP 612852 B1 bekannt geworden. Der Kopf der Schiene wird einer beschleunigten Abkühlung mit einer Geschwindigkeit von 1-10 °C/sec aus dem Austenit-Bereich bis zu einer Abkühlunterbrechungstemperatur von 500-300°C unterzogen. Nach dieser Schnellabkühlung wird der Schienenkopf weiter bis in die Nähe der Raumtemperatur abgekühlt, in dem entweder eine natürliche Abkühlung mit Wärmerückgewinnung oder eine Zwangskühlung mit einer Geschwindigkeit von 1-40 °C/min zur Anwendung kommt.

Mit den genannten Maßnahmen konnte die Rissbildung und -fortpflanzung am Schienenkopf zwar verzögert, nicht aber verhindert werden.

Die obigen Entwicklungen sind veröffentlicht, aber nicht vom Markt akzeptiert worden und daher bis dato nicht in den üblichen Normen für Schienen angeführt, wie beispielsweise:
- EN 13764, "Bahnanwendungen - Oberbau - Schienen"
- ISO 20055, "Switch and crossing rails"
- ISO 5003:2016, "Flat bottom (Vignole) railway rails 43 kg/m and above"
- GB 2585-2007, "Hot-rolled steel rails for railway"
- JIS E1101-2001, "Flat bottom railway rails and special rails for switches and crossings of non-treated steel"
- JIS E 1120-2007, "Head hardened rails"
- ÖN EN 14811 "Bahnanwendungen - Oberbau - Spezialschienen - Rillenschienen und zugehörige Konstruktionsprofile"
- und für die Nordamerikanischen Märkte die Spezifikation: AREMA-2010 Chapter 4: Rail-Part 2: "Manufacture of rails".

Die Erfindung zielt daher darauf ab, ein Gleisteil, insbesondere eine Schiene für Schienenfahrzeuge aus einem niedriglegierten Stahl bereitzustellen, welche resilient gegen die Bildung von Squats und Weißen Schichten ist und somit den bekannten Schienenstahl R260 ersetzen kann. Das Gleisteil soll dahingehend verbessert werden, dass auch bei erhöhten Radlasten keine Rollkontaktermüdungsschäden und insbesondere keine Risse an der Fahrkante und an der Lauffläche entstehen.

Insbesondere soll ein hochbruchzäher, risswachstumsresistenter Schienenstahl hergestellt werden, der sich im Rad-Schiene-Kontakt leicht an das Profil anpasst und eine sehr geringe Anfälligkeit bzw. Riss-Sensitivität gegenüber Weißen Schichten aufweist. Zudem soll der neu entwickelte Schienenstahl einen für die Gerade bzw. große Bogenradien über 3000 m ausreichenden Verschleißwiderstand aufweisen. Darüber hinaus soll der Schienenstahl eine hohe Duktilität, Zähigkeit und Schweißeignung aufweisen.

Ferner soll ein Verfahren zur Verfügung gestellt werden, mit dem ein Gleisteil mit den genannten Eigenschaften aus einem warmgewalzten Profil hergestellt werden kann.

Zur Lösung dieser Aufgabe sieht die Erfindung gemäß einem ersten Aspekt ein Gleisteil, insbesondere eine Schiene für Schienenfahrzeuge aus einem niedriglegierten Stahl vor, wobei der Stahl im Schienenkopf des Gleisteils ein Gefüge umfassend 5-15 Vol.-% Austenit und 85-95 Vol.-% karbidfreien Bainit aufweist, wobei die Summe aus Austenit und karbidfreiem Bainit mindestens 98 Vol.-% beträgt, wobei der karbidfreie Bainit aus oberem Bainit besteht und in einer lichtmikroskopischen Messung in einer Tiefe von bis zu 15 mm unter der Schienenkopfoberfläche der Flächenanteil der granularen Gefügeausprägung 50-80% und jener der lamellaren Gefügeausprägung 20-50% beträgt, wobei ein niedriglegierter Stahl mit der folgenden Richtanalyse eingesetzt ist:
- 0,14-0,20 Gew.-% C
- 0,90-1,10 Gew.-% Si
- 1,40-1,80 Gew.-% Mn
- 0,10-0,25 Gew.-% Cr
- 0,06-0,10 Gew.-% Mo, sowie ggf.
   - 0-0,030 Gew.-% Ti, insbesondere 0,01-0,030 Gew.-% Ti
   - 0-0,005 Gew.-% B, insbesondere 0,001-0,005 Gew.-% B
   - 0-0,20 Gew.-% V, insbesondere 0,07-0,20 Gew.-% V
- Rest: Eisen und unvermeidliche Verunreinigungen.

Das erfindungsgemäße Gleisteil zeichnet sich durch ein Gefüge aus, das mehrheitlich aus karbidfreiem Bainit (85-95 Vol.-%) und Anteilen von Restaustenit (5-15 Vol.-%) besteht. Dieses Komplexphasen-Gefüge unterscheidet sich von bisherigen bainitischen Schienenstählen primär durch den signifikant reduzierten Kohlenstoffgehalt und den niedrigen Chromgehalt. Durch den niedrigeren Kohlenstoffgehalt verändert sich das Umwandlungsverhalten im Zeit-Temperatur-Umwandlungs-Diagramm (ZTU-Diagramm) im Sinne einer Verschiebung hin zu höheren Bainitbildungstemperaturen, was wiederum eine erhöhte Umwandlungskinetik zur Folge hat.

Die Temperatur, bei der die Bainitumwandlung stattfindet, hängt von der spezifischen Zusammensetzung des Stahls ab. Sie liegt zwischen der Perlitbildungstemperatur und der Martensitbildungstemperatur. Dieser Temperaturbereich wird auch als Zwischenstufenbereich bezeichnet. Legierungselemente wie Mangan, Silizium, Nickel, Chrom und Molybdän beeinflussen die Bainitbildungstemperaturen. Chrom beispielsweise senkt in höheren Gehalten >0,5% die Bainitbildungstemperaturen. Es verzögert die Karbidausscheidung und führt zu feineren Bainitstrukturen. Deshalb ist erfindungsgemäß ein relativ niedriger Chromgehalt von 0,10-0,25 Gew.-% vorgesehen.

Oberer Bainit bildet sich bevorzugt bei höheren Temperaturen im Bainitbildungsbereich. Bei diesen Temperaturen ist die Diffusion von Kohlenstoff begünstigt. Während der Umwandlung von Austenit zu Bainit kann der Kohlenstoff leichter aus dem übersättigten Bainit in den verbleibenden Austenit diffundieren. Durch die Anreicherung mit Kohlenstoff wird der noch nicht umgewandelte Austenit stabilisiert, sodass er dann auch noch bei Raumtemperatur vorliegt, vorzugsweise in Inselform. Die Bildungstemperatur hat einen entscheidenden Einfluss auf die Morphologie des Bainits, also ob sich granularer/polygonaler/körniger Bainit oder lattenartiger/lamellarer Bainit bildet. Unterer Bainit hingegen bildet sich bevorzugt bei niedrigeren Temperaturen im Bainitbildungsbereich. Bei diesen Temperaturen ist die Diffusion von Kohlenstoff eingeschränkt und es kann zur Bildung feiner Karbide entlang der Lattengrenzen kommen. Dies führt zu der charakteristischen lattenartigen Struktur mit einer Vorzugsrichtung der Latten.

Eine direkte Folge der höheren Bainitbildungstemperaturen ist eine erhöhte Umwandlungskinetik, d.h. die Geschwindigkeit, mit der die Umwandlung von Austenit zu Bainit abläuft. Sie wird durch verschiedene Faktoren beeinflusst, darunter die Temperatur, die chemische Zusammensetzung der Legierung und die Größe der Austenitkörner. Bei höheren Temperaturen laufen thermisch aktivierte Prozesse wie Diffusion und Keimbildung schneller ab. In diesem Fall führen die erhöhten Bainitbildungstemperaturen zu einer beschleunigten Diffusion von Kohlenstoff und anderen Legierungselementen sowie zu einer erleichterten Keimbildung für die Bainitumwandlung. Dies resultiert in einer insgesamt höheren Umwandlungsgeschwindigkeit von Austenit zu Bainit. Die erhöhte Umwandlungskinetik hat wiederum Einfluss auf die resultierende Morphologie des Bainits. Es bildet sich bevorzugt granularer Bainit, begleitet von einer raschen Kohlenstoffumverteilung, welche innerhalb kurzer Umwandlungszeiten zur Stabilisierung von Restaustenit führt.

Obwohl oberer Bainit zu einer geringeren Härte führt als unterer Bainit oder Martensit, weist ein hoher Anteil an oberem Bainit andere vorteilhafte Eigenschaften auf. Die gröbere Struktur und die geringere Dichte an Gitterdefekten können zu einer höheren Zähigkeit des Stahls beitragen. Ein Gefüge mit einem hohen Anteil an oberem Bainit kann eine gute Kombination aus Festigkeit und Zähigkeit bieten. Die geringere Härte und die höhere Zähigkeit von oberem Bainit können außerdem die Schweißeignung des Stahls verbessern.

Auf Grund der höheren Zähigkeit wird die Rissausbreitung erschwert und die Risstiefe begrenzt. Wenn Risse auf duktile Bereiche mit oberem Bainit treffen, kann die plastische Verformung die Spannungskonzentration an der Rissspitze abbauen und die weitere Rissausbreitung erschweren. Die gröbere Unterstruktur des oberen Bainits kann dazu führen, dass sich Risse verzweigen oder ablenken, anstatt geradlinig durch das Material zu laufen. Rissverzweigung und -ablenkung verteilen die Spannungskonzentration auf mehrere Risspfade und können so die effektive Risstiefe reduzieren. Weiters können die groben granularen Bainitkörner zu einem ausgeprägten Rissschließen führen, welches die effektive Risstreibkraft reduziert. Die im Gefüge enthaltenen Restaustenitanteile tragen mittels TRIP-Effekt (Transformation Induced Plasticity) dazu bei, dass lokal an der Rissspitze über die Aufnahme von Verformung ebenfalls Spannungen reduziert werden, sowie aufgrund der Volumensvergrößerung bei der Umwandlung vom Restaustenit zu Martensit Rissschließeffekte auftreten, die das Risswachstum bremsen.

Erfindungsgemäß beträgt der Flächenanteil der granularen Bainitausprägung 50-80% und jener der lattenartigen bzw. lamellaren Ausprägung 20-50%. Hierbei ist der Flächenanteil der granularen Ausprägung bevorzugt um wenigstens 10%, vorzugsweise wenigstens 20%, vorzugsweise wenigstens 30%, höher als der Flächenanteil der lattenartigen Ausprägung. Bevorzugt beträgt der Flächenanteil der granularen Ausprägung 60-70% und der Flächenanteil mit lattenartiger Ausprägung beträgt 30-40%. Der Flächenanteil wird hierbei in einer lichtmikroskopischen Messung in einer Tiefe von bis zu 15 mm unter der Schienenkopfoberfläche gemessen. Die Messung erfolgt vorzugsweise an der Lauffläche oder der Fahrkante des Schienenkopfs. Für die Messung werden polierte und mit 3% Nital angeätzte Schienenproben herangezogen und im Lichtmikroskop wie folgt beurteilt: Eine Anzahl von 20 Gesichtsfeldern im oben beschriebenen Bereich werden bei einer Vergrößerung von 500x aufgenommen, darüber ein Messraster gelegt und daraus der flächige Anteil von granular zu lattenartig ausgeprägtem Bainit bestimmt.

Durch den reduzierten Kohlenstoffgehalt ist auch der Restaustenitgehalt des erfindungsgemäßen niedriglegierten Stahls im Vergleich zu bisherigen bainitischen Schienengüten niedriger. Dies liegt darin begründet, dass Kohlenstoff bei der Bainitumwandlung aus dem übersättigten Bainitferrit in den verbleibenden Austenit diffundiert und ihn als Restaustenit stabilisiert. Ein niedriger Kohlenstoffgehalt bedeutet, dass weniger Kohlenstoff für die Anreicherung und Stabilisierung des Restaustenits zur Verfügung steht. Folglich wandelt ein größerer Teil des Austenits in Bainit um, und der Restaustenitanteil wird minimiert.

Gemäß einer bevorzugten Ausführungsform ist vorgesehen, dass der Restaustenit aus 15-25 Vol.-% filmartigem Austenit und 75-85 Vol.-% blockigem Austenit besteht. Diese spezifische Morphologie des Restaustenits, insbesondere der hohe Anteil an blockigem Austenit in Inselform, bietet besondere Vorteile hinsichtlich der Schadenstoleranz im Betriebseinsatz. Die Inselform des Austenits ergibt sich aus den erhöhten Umwandlungstemperaturen während der

Bainitbildung und der gleichzeitig ablaufenden Kohlenstoffumverteilung, die zu einer Austenitstabilisierung führt. Der bewusst hoch gewählte Mengenanteil des blockigen Austenits ermöglicht den sogenannten TRIP-Effekt (Transformation Induced Plasticity), der die Schadenstoleranz des Gleisteils verbessert. Die typischen Abmessungen des Austenits in Inselform liegen im Bereich von 1 bis 10 µm, während der filmartige Austenit eine Dicke von < 1/100 pm und eine Länge von mehrheitlich kleiner als 1 pm aufweist. Diese fein verteilte Austenitstruktur trägt zur Verbesserung der mechanischen Eigenschaften und der Schadenstoleranz des Gleisteils bei, indem sie lokal auftretende Spannungen und Verformungen effektiv aufnimmt und umverteilt. Dadurch wird das Risiko von Rissbildung und -ausbreitung reduziert und die Lebensdauer des Gleisteils erhöht.

Der relative Mengenanteil von blockigem Austenit zu filmartigem Austenit lässt sich durch den komplementären Einsatz von Röntgendiffraktion (XRD) und Elektronenrückstreubeugung (EBSD) im Rasterelektronenmikroskop (REM) wie folgt bestimmen: Im Röntgendiffraktometer lässt sich aufgrund der stetigen, kontinuierlichen Erprobung des Prüfkörpers der gesamte Austenitgehalt bestimmen. Bei der EBSD-Technik hingegen wird aufgrund der diskreten Abrastertechnik primär die Inselform aufgrund ihrer deutlich größeren Ausdehnung detektiert. Die filmartigen Anteile, deren Dicke typischerweise unterhalb der Abrasterschrittweite von typischerweise 50 nm liegen, werden zum größten Teil nicht erkannt und bei dem gemessenen Austenitgehalt nicht berücksichtigt. Durch Subtraktion des mit EBSD gemessenen Austenitgehaltes von jenem mit XRD gemessenen Austenitgehaltes kann der Mengenanteil des filmartigen Austenits bestimmt werden.

Wie bereits erwähnt, weist die Legierungszusammensetzung des niedriglegierten Stahls folgende zwingende Bestandteile auf: 0,14-0,20 Gew.-% C; 0,90-1,10 Gew.-% Si; 1,40-1,80 Gew.-% Mn; 0,10-0,25 Gew.-% Cr und 0,06-0,10 Gew.-% Mo. Optionale Bestandteile sind Ti, B und V und zwar in den folgenden Mengenbereichen:
- 0-0,030 Gew.-% Ti, insbesondere 0,01-0,030 Gew.-% Ti
- 0-0,005 Gew.-% B, insbesondere 0,001-0,005 Gew.-% B
- 0-0,20 Gew.-% V, insbesondere 0,07-0,20 Gew.-% V

Weiters können unvermeidliche Verunreinigungen enthalten sein. Verunreinigungen werden dann als solche bezeichnet, wenn sie keinen wesentlichen Einfluss auf die Materialeigenschaften des erfindungsgemäßen Stahls haben, und daher ein unvermeidlich geringer Gehalt bei der Stahlherstellung aus wirtschaftlichen Gründen toleriert werden kann. Bei Schienenstählen sind in Normen beispielsweise folgende Grenzgehalte als zulässig angegeben:
- P: max. 0,016 Gew.-%
- S: max. 0,016 Gew.-%
- Ni: max. 0,12 Gew.-%
- Cu: max. 0,17 Gew.-%
- Sn: max. 0,035 Gew.-%
- Sb: max. 0,025 Gew.-%
- Nb: max. 0,04 Gew.-%
- Cu+10Sn: max. 0,35 Gew.-%
- Ni+Cu: max. 0,16 Gew.-%
- Andere Elemente: max. 0,005 Gew.-%

Wie bereits erwähnt, kommen erfindungsgemäß niedriglegierte Stähle zum Einsatz, um die Kosten zu minimieren und die Schweißeignung zu verbessern. Allgemein enthält der niedriglegierte Stahl im Rahmen der Erfindung als Legierungsbestandteile Kohlenstoff, Silizium, Mangan, Chrom, Molybdän sowie ggf. Titan, Bor und Vanadium mit Rest Eisen.

Primäres Ziel der zulegierten Elemente ist es, ein karbidfreies bainitisches Gefüge trotz eines mittleren Kohlenstoffgehaltes von bis zu 0,20 % einzustellen. Dies gelingt durch bewusstes Zulegieren von Silizium, welches in weiterer Folge im Mischkristall vorliegt. Die wesentliche Charakteristik von Silizium ist, dass dessen Löslichkeit in der Zementit-Phase sehr gering ist. Dies hat zur Folge, dass bei homogener Silizium-Verteilung die Zementit-Bildung stark gehemmt bzw. zeitlich verzögert wird. Stattdessen kommt es in jenen Temperatur-Bereichen, wo normalerweise die Zementit-Bildung erfolgt, zu einer KohlenstoffUmverteilung. Grund hierfür ist, dass die ferritische Phase deutlich weniger Kohlenstoff lösen kann als die austenitische Hochtemperatur-Phase. Somit kommt es an der Reaktionsfront Ferrit-Austenit zu einem Kohlenstoff-Transport in den noch nicht umgewandelten Austenit, der sich an Kohlenstoff anreichert und zunehmend thermisch stabilisiert wird. Die Kohlenstoff-Anreicherung im Austenit stoppt, wenn dessen maximale Löslichkeit erreicht wird. Ist der maximale Gehalt erreicht, stoppt die Reaktion, d.h. es kommt zu keiner weiteren Bainitbildung aus dem an Kohlenstoff angereicherten Austenit. Bei weiterer Abkühlung werden die nicht thermisch stabilen Austenitgebiete in mehr oder weniger hochkohligen Martensit umklappen und sich gegebenenfalls selbst anlassen.

Der Kohlenstoffgehalt von 0,14-0,20 Gew.-% wurde wie bereits angeführt gewählt, um eine erhöhte Bainitumwandlungstemperatur zu erreichen. Kohlenstoff ist jenes Element, welches die Martensit-Starttemperatur am stärksten beeinflusst. Ein steigender Kohlenstoff-Anteil führt zu einer Absenkung der Martensit-Starttemperatur. Die Martensit-Starttemperatur sollte nicht viel höher als 400°C liegen, um das Auftreten größerer Martensitanteile im Zuge der Wärmebehandlung bzw. weiteren Abkühlung am Kühlbett zu vermeiden. Der Vorteil eines niedrigeren KohlenstoffAnteils besteht darin, dass der Austenit mehr Kohlenstoff aufnehmen kann und die Bainitbildung zu einem größeren Teil erfolgen kann. Weiters ist die Gefahr der unerwünschten Zementit-Bildung geringer.

Der Siliziumgehalt von 0,90-1,10 Gew.-% wurde gewählt, um die Zementitbildung zu unterbinden. Hierbei ist besonders das Silizium-Kohlenstoff Verhältnis von Bedeutung, da im Falle von zu geringem Si-Gehalt teilweise Zementitbildung auftreten kann. Zum einen sind Karbide an sich in dem angestrebten Mehrphasengefüge unerwünscht, zum anderen steht durch die Karbidbildung weniger Kohlenstoff für die Austenitstabilisierung zur Verfügung, was in weiterer Folge die Martensitbildung erleichtert. Auch dies ist unerwünscht.

Der Mangangehalt von 1,40-1,80 Gew.-% wurde gewählt, um vor allem der Ferrit- sowie Perlitbildung während der Wärmebehandlung entgegenzuwirken und vorwiegend karbidfreien Bainit einzustellen, indem die Härtbarkeit erhöht wird. Mangan ist des Weiteren ein Austenitstabilisator und senkt neben Kohlenstoff die Martensit-Starttemperatur. Außerdem hat sich gezeigt, dass sich mit steigendem Mangan-Gehalt die T0'-Temperatur zu niedrigeren Kohlenstoff-Gehalten hin verschiebt, was der kontinuierlichen Bildung von karbidfreiem Bainit entgegenwirkt. Aus diesem Grund ist der maximale Mn-Gehalt mit 1,80 % begrenzt, liegt aber aus den oben genannten Gründen bevorzugt deutlich niedriger.

Ebenso wie Mangan erhöht auch Chrom die Härtbarkeit, hat aber eine stärkere Wirkung als Mangan. Zusätzlich führt Chrom zu einer Mischkristallhärtung, die bewusst genutzt wird. Um einerseits das Auftreten von Chrom-Karbiden zu verhindern als auch andererseits die Schweißeignung zu verbessern, werden relativ niedrige Chrom-Gehälter von 0,10-0,25 Gew.-% gewählt.

Ebenso wie Mangan und Chrom steigert Molybdän die Härtbarkeit. Die Besonderheit von Molybdän liegt darin, dass v.a. die diffusionskontrollierten Umwandlungsprodukte, also Ferrit und Perlit, zu längeren Umwandlungszeitpunkten hin verschoben werden, was in der Literatur dem "solutedrag" Effekt zugesprochen wird. Dadurch kann auch bei kontinuierlicher Abkühlung direkt das Bainit-Gebiet angesteuert werden. Bereits relativ geringe Molybdän-Gehälter von 0,06-0,10 Gew.-% reichen für diesen Effekt aus. Auf das Seigerungsverhalten wirkt sich Molybdän hingegen negativ aus, sodass die geseigerten Bereiche deutlich an Molybdän angereichert sind und in weiterer Folge ein martensitisches Gefüge aufweisen. Ebenso wird die Schweißeignung durch Molybdän deutlich erschwert. Aus diesen beiden Gründen wird der Molybdän-Gehalt so niedrig als möglich gehalten, um in Kombination mit der Wärmebehandlung ein vorwiegend karbidfreies Gefüge einzustellen.

Eine weitere Möglichkeit, die angestrebte Gefügeausprägung zu erreichen, bietet das Zulegieren von sogenannten Mikrolegierungselementen (MLE): Diese haben den Vorteil, dass sie in geringen Mengen zulegiert denselben Effekt erzielen können, wie es sonst nur durch Zulegieren von anderen bekannten Elementen, wie etwa Chrom, Mangan oder Molybdän, in größerem Anteil möglich ist. Als Mikrolegierungselemente können von Bor, Titan und/oder Vanadium zulegiert werden. Das Hauptelement hierbei ist Bor, dessen Wirkung darauf beruht, diffusionsgesteuerte Umwandlungsprozesse aus dem Austenit - wie Korngrenzenferrit, Ferrit oder Perlit - zeitlich zu blockieren und damit eine bainitische Umwandlung zu begünstigen. Der Mechanismus beruht darauf, dass das Element Bor bei Temperaturen im Warmwalzregime an die Austenitkorngrenzen diffundiert und dort verbleibt. Kommt es in Folge weiterer Abkühlung zur allotropen Umwandlung des Austenits in die ferritische Phase, blockiert Bor die bevorzugte Keimbildung an den (ehemaligen) Austenitkorngrenzen von Ferrit und/oder Perlit und führt zu einer Unterkühlung des Austenits, welche die Treibkraft für eine bainitische Umwandlung forciert. Von Bedeutung ist es, dass Bor in atomarer Form und nicht als Verbindung, wie. z.B. als Borkarbonitrid vorliegt, da andernfalls die durchgehende Austenitkorngrenzenbelegung nicht mehr vorliegt. Diese Borkarbonitridbildung wird durch Zulegieren von Titan unterbunden, da Titan eine höhere chemische Affinität zu Kohlen- und Stickstoff hat, und es sich bereits bei Temperaturen um 1100°C-1200°C, also beim Aufheizen des Vorblockes, zur Bildung dieser Titankarbonitride kommt. Die in der Erfindung genannten optionalen Gehalte von Bor und Titan wurden so gewählt, dass der oben beschriebene Mechanismus die gewünschte Gefügeausprägung begünstigt.

Eine spezielle Bedeutung innerhalb der Gruppe der Mikrolegierungselemente nimmt Vanadium ein, und zwar dahingehend, dass es seine Wirkung sowohl gelöst als Mischkristall als auch in Form von Ausscheidungen entfalten kann: Im Zuge des Herstellprozesses liegt es vermehrt gelöst als Mischkristall vor und trägt so zu einer Härte- und Festigkeitssteigerung bei, ohne dabei die Zähigkeitseigenschaften zu verschlechtern. Wird das erfindungsgemäße Gleisteil in Betrieb genommen und vor dem Einsatz im Gleis durch z.B. Verschweißen lückenlos mit anderen Gleisteilen verbunden, kommt es in einem diskreten Bereich der Wärmeeinflusszone zur Ausscheidung kleinster Vanadiumteilchen, welche in diesem Bereich den Härteabfall reduzieren können und führt so in diesem andernfalls geschwächten Bereich zu einer verbesserten Betriebsleistung.

Die Erfindung ermöglicht es, ein Gleisteil zu erhalten, das im Schienenkopf in einer Tiefe von bis zu 15 mm unter der Schienenkopfoberfläche eine Zugfestigkeit Rₘ von 730-850 N/mm², gemessen nach EN ISO 6892-1 unter Einsatz von Rundproben mit einem Durchmesser von 10 mm, aufweist.

Vorzugsweise weist das Gleisteil im Schienenkopf in einer Tiefe von bis zu 15 mm unter der Schienenkopfoberfläche eine Dehngrenze R_{p0,2} von 400-530 N/mm², gemessen nach EN ISO 6892-1 unter Einsatz von Rundproben mit einem Durchmesser von 10 mm, auf.

Vorzugsweise weist das Gleisteil im Schienenkopf in einer Tiefe von bis zu 15 mm unter der Schienenkopfoberfläche eine Bruchdehnung A₅ von 18-25 %, gemessen nach EN ISO 6892-1 unter Einsatz von Rundproben mit einem Durchmesser von 10 mm, auf.

Vorzugsweise weist das Gleisteil im Schienenkopf eine Bruchzähigkeit, gekennzeichnet durch einen K-Wert, errechnet über den J_{QC} Wert der ASTM E1820, von mehr als 100 MPa√m auf. Ein Verfahren zur Errechnung des K-Werts auf Basis des J_{QC} Werts ist in der oben angeführten Norm in Kapitel 9 "Analysis of Results" bzw. Annex 6 vorgegeben.

Vorzugsweise weist das Gleisteil im Schienenkopf in einer Tiefe von bis zu 15 mm unter der Schienenkopfoberfläche eine Härte von 240-280 HB, ermittelt mittels einer Brinell-Härteprüfung (HBW 5/750) in Übereinstimmung mit EN ISO 6506-1, auf.

Gemäß einem zweiten Aspekt stellt die Erfindung ein Verfahren zur Herstellung des oben beschriebenen Gleisteils zur Verfügung, bei dem das Gleisteil aus einem warmgewalzten Profil hergestellt wird, wobei der Schienenkopf des gewalzten Profils nach dem Verlassen des Walzgerüsts einer Abkühlung unterworfen wird, umfassend
einen ersten Kühlschritt, in dem der Schienenkopf an Umgebungsluft bis zur Erreichung einer ersten Temperatur von 800-820°C, vorzugsweise etwa 810°C, abgekühlt wird,
einen zweiten Kühlschritt, in dem der Schienenkopf einer beschleunigten Abkühlung auf eine zweite Temperatur von 500-550°C, vorzugsweise etwa 525°C, unterworfen wird, und
einen dritten Kühlschritt, in dem der Schienenkopf mit einer Kühlrate von 0,05-0,6°C/sec, vorzugsweise 0,1-0,5°C/sec, bis auf Raumtemperatur gekühlt wird.

Im ersten Kühlschritt erfolgt eine Abkühlung an Umgebungsluft bis 800-820°C (vorzugsweise 810°C). Dieser Schritt ermöglicht eine kontrollierte Abkühlung des Schienenkopfes nach dem Verlassen des Walzgerüsts. Durch die langsame Abkühlung an Umgebungsluft wird die Ausbildung eines homogenen austenitischen Gefüges begünstigt. Die angegebene Endtemperatur von 800-820°C stellt sicher, dass keine vorzeitige Umwandlung des Austenits in andere Phasen stattfindet.

Im anschließenden zweiten Kühlschritt erfolgt eine beschleunigte Abkühlung des Schienenkopfes auf eine Temperatur von 500-550°C. Dieser Schritt ist entscheidend für die Bildung des gewünschten bainitischen Gefüges. Durch die beschleunigte Abkühlung wird die Umwandlung des Austenits in Bainit eingeleitet, wobei die spezifizierte Temperatur von 500-550°C die Bildung von oberem Bainit begünstigt und in Kombination mit der chemischen Zusammensetzung und deren direkte Auswirkung auf die zeitliche Komponente der Gefügeumwandlung die oben beschriebene Ausprägungsverteilung (granular und lattenartig) in den angestrebten Flächen- bzw. Volumenanteilen herbeiführt. Gleichzeitig wird durch die beschleunigte Abkühlung die Kohlenstoffumverteilung im Gefüge und die Stabilisierung des Restaustenits gefördert. Zu diesem Zweck erfolgt die beschleunigte Abkühlung im zweiten Schritt bevorzugt mit einer Kühlrate von 2,5-4,5°C/sec, vorzugsweise etwa 3°C/s. Zur Erzielung dieser Kühlrate wird bevorzugt so vorgegangen, dass eine Volltauchung des Gleisteils im zeitlichen Ausmaß von 30-40% der Gesamtdauer des zweiten Kühlschritts erfolgt. Vorzugsweise erstreckt sich die beschleunigte Abkühlung im zweiten Kühlschritt über eine Dauer von 60 bis 125 Sekunden, vorzugsweise etwa 90 Sekunden. Insbesondere wird die Abkühlung während des zweiten Kühlschritts so gesteuert, dass das Kühlmedium an der Oberfläche zuerst einen Dampffilm ausbildet. Durch die Ausbildung eines Dampffilmes wird sichergestellt, dass über die gesamte Schienenlänge von bis zu 120 m homogene und gleichmäßige Abkühlbedingungen bzw. -geschwindigkeiten vorliegen, d.h. dass nach dem zweiten Kühlschritt die verbleibende Temperatur über die gesamte Schienenlänge innerhalb einer geringen Schwankungsbreite von +/- 20°C konstant ist.

Der anschließende dritte Kühlschritt dient der kontrollierten Abkühlung des Schienenkopfes bis auf Raumtemperatur. Durch die angegebene Kühlrate von 0,05-0,6°C/sec, vorzugsweise 0,1-0,5°C/sec, wird die vollständige bainitische Umwandlung ermöglicht, wo es auch zur Bildung des filmartigen Restaustenits kommt. Auch können sich die lattenartigen bainitischen Strukturen hier bilden. Durch diese signifikante Reduktion der Abkühlgeschwindigkeit wird des weiteren Martensitbildung vermieden.

Die Bildungstemperaturen von Restaustenitinseln und bzw. Restaustenitfilmen im Zuge der beschleunigten Abkühlung aus der Walzhitze können nicht pauschal angegeben werden, da diese Bildungstemperaturen mit der sogenannten T_{0'}-Temperatur in Verbindung stehen, welche von der chemischen Zusammensetzung, insbesondere des Kohlenstoffgehaltes, des Stahles abhängig ist (Feiyu Zhao, Peng Chen, Baoyu Xu, Qian Yu, R. Devesh K. Misra, Guodong Wang, Hongliang Y: "Martensite transformation of retained austenite with diverse stability and strain partitioning during tensile deformation of a carbide-free Bainitic steel", Materials Characterization, Volume 179,2021,111327,ISSN 1044-5803)

Betrachtet man beispielhaft die beschleunigte Abkühlung des in dieser Erfindung genannten Stahles, so wird im Bereich von etwa 525°C bevorzugt die Bildung der Restaustenitinseln stattfinden, die zum Erliegen kommt, sobald es zum Schnittpunkt mit der T_{0'}-Kurve kommt. Im Zuge der weiteren, langsamen Abkühlung können die zuvor gebildeten Restaustenitinseln, abhängig von ihrer lokalen chemischen Zusammensetzung, einer weiteren Umwandlung unterliegen, da sich mit fallender Temperatur die Kohlenstofflöslichkeit von Restaustenit erhöht: Zuvor gebildete Restaustenitinseln zerfallen in karbidfreien Bainit und Restaustenit, wobei dieser dann vermehrt in Filmform aufgrund der bei den abgesenkten Temperaturen abgeschwächten Diffusionsvorgängen von Kohlenstoff vorliegt.

Wenn im Rahmen des erfindungsgemäßen Verfahrens Temperaturen angegeben sind, bei denen ein Kühlschritt durchgeführt, begonnen oder beendet wird, so bezieht sich dies auf eine Durchschnittstemperatur über die Länge der Schiene. Hierzu wird vorzugsweise so vorgegangen, dass die Temperatur an einer Mehrzahl von über die Länge des Gleisteils verteilten Messpunkten erfasst und ein arithmetischer Temperaturmittelwert gebildet wird, der für die Steuerung der Abkühlung herangezogen wird.

Die Erfindung wird nachfolgend anhand von Ausführungsbeispielen näher erläutert.

Niedriglegierte Stähle mit den in Tabelle 1 angegebenen Richtanalysen wurden mittels Warmwalzen zu einer Fahrschiene mit Regelschienenprofil geformt.

**Tabelle 1**

| # | *C* | *Si* | *Mn* | *Cr* | *Mo* |
|---|---|---|---|---|---|
| 1 | 0,14 | 1,00 | 1,63 | 0,24 | 0,060 |
| 2 | 0,16 | 0,97 | 1,78 | 0,23 | 0,080 |
| 3 | 0,18 | 0,90 | 1,67 | 0,19 | 0,070 |
| 4 | 0,19 | 0,98 | 1,65 | 0,20 | 0,075 |
| 5 | 0,20 | 0,95 | 1,77 | 0,15 | 0,073 |
| X*⁾ | 0,22 | 0,70 | 1,30 | 0,42 | 0,150 |

| | | | | | |
|---|---|---|---|---|---|
| *⁾ ... Nicht in der Erfindung enthaltenes Bsp. | | | | | |

Die Beispiele 1 bis 5 betreffen eine erfindungsgemäße Legierungszusammensetzung, während Beispiel X eine nicht erfindungsgemäße Zusammensetzung aufweist.

Unmittelbar nach dem Verlassen des Walzgerüstes wurde die Schiene mit der Walzwärme einer gesteuerten Abkühlung unterworfen. Die gesteuerte Abkühlung wird nachfolgend anhand des in Fig. 1 dargestellten Zeit-Temperatur-Umwandlungsschaubilds erläutert, wobei die strichlierte Linie den Kühlverlauf wiedergibt. Der Kühlvorgang beginnt nach dem letzten Stich im Walzgerüst mit einer Abkühlung an ruhender Luft bis zu einer Temperatur zwischen 800°C und 820°C, vorzugsweise auf 810°C. Danach erfolgt eine beschleunigte Abkühlung bevorzugt mit 2,5°C/sec bis 4°C/sec Abkühlgeschwindigkeit, vorzugsweise mit 3°C/s, bis zu einer Temperatur zwischen 500°C und 550°C, vorzugsweise bis 525°C. Nach Erreichen dieser Temperatur erfolgt der dritte und letzte Kühlschritt, in dem mit einer mittleren Abkühlgeschwindigkeit von 0,05-0,6°C/sec, vorzugsweise 0,1-0,5°C/sec, bis auf Raumtemperatur abgekühlt wird.

Durch die oben beschriebene gesteuerte Abkühlung wurde im Schienenkopf das folgende Gefüge erzielt:
ca. 90 vol.-% oberer Bainit bestehend aus:
ca. 70 fl.-% oberer Bainit in granularer Ausprägung,
ca. 30 fl.-% oberer Bainit in lamellarer Ausprägung ca. 10 Vol.-% Restaustenit.

Es wurden die folgenden Materialeigenschaften gemessen.

**Tabelle 2**

| # | *Rₘ* | *R_{p0,2}* | *HB* | *Umgerechneter K-Wert unter Annahme EDZ¹⁾ von J_{QC}* |
|---|---|---|---|---|
| 1 | 738 | 412 | 243 | 135 |
| 2 | 769 | 421 | 247 | 127 |
| 3 | 803 | 445 | 252 | 122 |
| 4 | 814 | 468 | 258 | 119 |
| 5 | 826 | 472 | 261 | 112 |
| X*⁾ | 912 | 574 | 291 | 84 |

| | | | | |
|---|---|---|---|---|
| *⁾ ... Nicht in der Erfindung enthaltenes Bsp. ¹⁾ ... EDZ = Ebener Dehnungszustand | | | | |

Bestimmung der Bruchzähigkeit (J-Integral Versuch):
Der für diese Untersuchungen angewendete J-Integral Versuch dient dazu, die Bruchzähigkeit an der Randschicht der Schiene zu bestimmen, um an dieser Position den Materialwiderstand gegenüber Rissinitiierung bzw. instabilem Risswachstum zu bewerten. Der Vorteil der J-Integral Methode gegenüber den K-Versuchen besteht darin, durch Zulassen eines (größeren) plastischen Verformungsanteiles, sowie (begrenztem) stabilem Risswachstum die Probengröße reduzieren zu können und somit näher an die Schienenoberfläche zu gelangen.

Es wurden einseitig gekerbte Biegeproben folgender Abmessungen verwendet, welche unter der Lauffläche entnommen wurden: Probenlänge entlang der Schienenlängsachse L = 50 mm, Probenhöhe entlang der Schienenhöhe H = 10 mm und Probendicke D = 5 mm. Die Spitze des durch Ermüdung eingebrachten Anrisses lag in einer Tiefe von ca. 5 mm ausgehend von der Lauffläche der Schiene. Geprüft wurde nach der ASTM E 1820 zur Bestimmung des J-Integral-Werts.

Es wurde jeweils der Instabilitätspunkt aus der Kraft-Verschiebungskurve verwendet und nachfolgend der J-Integral Wert an dieser Stelle, also am Beginn der instabilen Rissausbreitung, berechnet. Dieser J_{Qc}- Wert kann dann nachfolgend unter Annahme eines ebenen Dehnungszustandes in einen K-Wert umgerechnet werden.

Um die Empfindlichkeit des erfindungsgemäßen Werkstoffes gegenüber Rissinitiierung bzw. Risswachstums ausgehend von sogenannten Weißen Schichten zu bewerten, wurde eine Vielzahl an Laborversuchen an einem 1:1 Rad/Schiene-"Linear"-Prüfstand durchgeführt. Bei diesen Laborversuchen wurden immer sowohl der erfindungsgemäße Werkstoff als auch der perlitische Standardwerkstoff (R260) gleichzeitig getestet. Dies wurde durch aluminiumthermisches Verschweißen der beiden Stähle zu einem Probestück erreicht.

Der Versuchsablauf war wie folgt: Zuerst wurden beide Werkstoffe einer mehrmaligen erhöhten Schlupfbeanspruchung ausgesetzt (3x300% Längsschlupf: ergibt sich durch unterschiedliche Geschwindigkeiten von RadUmfangsgeschwindigkeit und Längsgeschwindigkeit der auf dem Wagen aufgespannten verschweißten Schienenteilen). Durch diese Extrembelastung kam es beim perlitischen Standardwerkstoff zur Bildung der Weißen Schicht.

Der erfindungsgemäße Werkstoff hingegen zeigte zwar eine Gefügeveränderung, jedoch kam es nicht zur Bildung einer klassischen Weißen Schicht (WEL). Dies kann durch den im Vergleich zum perlitischen Standardwerkstoff deutlich reduzierten Kohlenstoffgehalt und damit abweichenden Umwandlungsverhalten begründet werden. Nachfolgend wurden beide Werkstoffe mit bis zu 200.000 weiteren Überfahrten mit erhöhter Traktion (erzielt durch Aufbringen eines Radmomentes) belastet, wonach es beim perlitischen Werkstoff zur Rissinitiierung als auch zu beginnendem Risswachstum kam. Der erfindungsgemäße Werkstoff hingegen zeigte keinerlei rissartige Schädigung.

**Tabelle 3: Verschleißverhalten einer herkömmlichen perlitischen Schiene**

| | Überrollungen | WEL | Risstiefe |
|---|---|---|---|
| Versuch1 | 150.000 | 170µm | 230µm |
| Versuch2 | 200.000 | 143µm | 182µm |
| Versuch3 | 167.000 | 72µm | 154µm |

**Tabelle 4: Verschleißverhalten einer erfindungsgemäßen Schiene**

| | Überrollungen | Thermisch veränderte Oberflächenschicht | Risstiefe |
|---|---|---|---|
| Versuch1 | 150.000 | 84µm | 0µm |
| Versuch2 | 200.000 | 91µm | 0µm |
| Versuch3 | 167.000 | 52µm | 0µm |

## Patentansprüche

1. Gleisteil, insbesondere Schiene für Schienenfahrzeuge aus einem niedriglegierten Stahl, **dadurch gekennzeichnet, dass** der Stahl im Schienenkopf des Gleisteils ein Gefüge umfassend 5-15 Vol.-% Austenit und 85-95 Vol.-% karbidfreien Bainit aufweist, wobei die Summe aus Austenit und karbidfreiem Bainit mindestens 98 Vol.-% beträgt, wobei der karbidfreie Bainit aus oberem Bainit besteht und in einer lichtmikroskopischen Messung in einer Tiefe von bis zu 15 mm unter der Schienenkopfoberfläche der Flächenanteil der granularen Gefügeausprägung 50-80% und jener der lamellaren Gefügeausprägung 20-50% beträgt, wobei ein niedriglegierter Stahl mit der folgenden Richtanalyse eingesetzt ist:
- 0,14-0,20 Gew.-% C
- 0,90-1,10 Gew.-% Si
- 1,40-1,80 Gew.-% Mn
- 0,10-0,25 Gew.-% Cr
- 0,06-0,10 Gew.-% Mo, sowie ggf.
- 0-0,030 Gew.-% Ti, insbesondere 0,01-0,030 Gew.-% Ti
- 0-0,005 Gew.-% B, insbesondere 0,001-0,005 Gew.-% B
- 0-0,20 Gew.-% V, insbesondere 0,07-0,20 Gew.-% V
- Rest: Eisen und unvermeidliche Verunreinigungen.

2. Gleisteil nach Anspruch 1, **dadurch gekennzeichnet, dass** der Flächenanteil der granularen Gefügeausprägung 60-70% und jener der lamellaren Gefügeausprägung 30-40% beträgt.

3. Gleisteil nach Anspruch 1 oder 2, **dadurch gekennzeichnet, dass** der Austenit aus 15-25 Vol.-% filmartigem Austenit und 75-85 Vol.-% blockigem Austenit besteht.

4. Gleisteil nach Anspruch 1, 2 oder 3, **dadurch gekennzeichnet, dass** das Gleisteil im Schienenkopf eine Zugfestigkeit Rₘ von 730-850 N/mm², gemessen nach EN ISO 6892-1 unter Einsatz von Rundproben mit einem Durchmesser von 10 mm, aufweist.

5. Gleisteil nach einem der Ansprüche 1 bis 4, **dadurch gekennzeichnet, dass** das Gleisteil im Schienenkopf eine Dehngrenze R_{p0,2} von 400-530 N/mm², gemessen nach EN ISO 6892-1 unter Einsatz von Rundproben mit einem Durchmesser von 10 mm, aufweist.

6. Gleisteil nach einem der Ansprüche 1 bis 5, **dadurch gekennzeichnet, dass** das Gleisteil im Schienenkopf eine Bruchdehnung A₅ von 18-25 %, gemessen nach EN ISO 6892-1 unter Einsatz von Rundproben mit einem Durchmesser von 10 mm, aufweist.

7. Gleisteil nach einem der Ansprüche 1 bis 6, **dadurch gekennzeichnet, dass** das Gleisteil im Schienenkopf eine Bruchzähigkeit, **gekennzeichnet durch** einen K-Wert, errechnet über den J_{QC} Wert der ASTM E1820, von mehr als 100 MPa√m aufweist.

8. Gleisteil nach einem der Ansprüche 1 bis 7, **dadurch gekennzeichnet, dass** das Gleisteil im Schienenkopf eine Härte von 240-280 HB, ermittelt mittels einer Brinell-Härteprüfung (HBW 5/750) in Übereinstimmung mit EN ISO 6506-1, aufweist.

9. Verfahren zur Herstellung eines Gleisteils nach einem der Ansprüche 1 bis 8 aus einem warmgewalzten Profil, **dadurch gekennzeichnet, dass** der Schienenkopf des gewalzten Profils nach dem Verlassen des Walzgerüsts einer Abkühlung unterworfen wird, umfassend
einen ersten Kühlschritt, in dem der Schienenkopf an Umgebungsluft bis zur Erreichung einer ersten Temperatur von 800-820°C, vorzugsweise etwa 810°C, abgekühlt wird,
einen zweiten Kühlschritt, in dem der Schienenkopf einer beschleunigten Abkühlung auf eine zweite Temperatur von 500-550°C, vorzugsweise etwa 525°C, unterworfen wird, und
einen dritten Kühlschritt, in dem der Schienenkopf mit einer Kühlrate von 0,05-0,6°C/sec, vorzugsweise 0,1-0,5°C/sec, bis auf Raumtemperatur gekühlt wird.

10. Verfahren nach Anspruch 9, **dadurch gekennzeichnet, dass** die beschleunigte Abkühlung im zweiten Kühlschritt mit einer Kühlrate von 2,5-4,5°C/sec, vorzugsweise etwa 3°C/s erfolgt.

11. Verfahren nach Anspruch 9 oder 10, **dadurch gekennzeichnet, dass** sich beschleunigte Abkühlung im zweiten Kühlschritt über eine Dauer von 60 bis 125 Sekunden, vorzugsweise etwa 90 Sekunden erstreckt.

12. Verfahren nach Anspruch 9, 10 oder 11, **dadurch gekennzeichnet, dass** im zweiten Kühlschritt eine Volltauchung des Gleisteils im zeitlichen Ausmaß von 30-40% der Gesamtdauer des zweiten Kühlschritts erfolgt.

13. Verfahren nach einem der Ansprüche 9 bis 12, **dadurch gekennzeichnet, dass** die Temperatur an einer Mehrzahl von über die Länge des Gleisteils verteilten Messpunkten erfasst und ein arithmetischer Temperaturmittelwert gebildet wird, der für die Steuerung der Abkühlung herangezogen wird.

14. Verfahren nach einem der Ansprüche 9 bis 13, **dadurch gekennzeichnet, dass** die Abkühlung im zweiten Kühlschritt durch Eintauchen zumindest des Schienenkopfes in ein flüssiges Kühlmedium erfolgt.

15. Verfahren nach einem der Ansprüche 9 bis 14, **dadurch gekennzeichnet, dass** die Abkühlung während des zweiten Kühlschritts so gesteuert wird, dass das Kühlmedium an der Oberfläche zuerst einen Dampffilm ausbildet.

16. Verfahren nach einem der Ansprüche 9 bis 15, **dadurch gekennzeichnet, dass** das flüssige Kühlmedium vorzugsweise aus einem Wasser-Polymer-Gemisch besteht.
